# DEMANDE DE BREVET EUROPEEN

(11) **EP 4 663 814 A1**
(43) Date de publication de la demande: **17.12.2025**
(21) Numéro de dépôt: 24181688.3
(22) Date de dépôt: 12.06.2024
(51) Int. Cl.: C25D 1/00, C25D 5/02, C25D 7/00

(54) **PROCÉDÉ DE FABRICATION D'UN MOULE DE GALVANOPLASTIE OU DE CROISSANCE MÉTALLIQUE**

(71) Demandeur: Richemont International S.A., 1752 Villars-sur-Glâne (CH)
(72) Inventeur: MONTINARO, Enrica, 3012 Berne (CH); CHABART, Mickaël, 2014 Fleurier (CH); KOZLOV, Sergei, 2000 Neuchâtel (CH)
(74) Mandataire: Novagraaf International SA

(57) **Abrégé**

L'invention se rapporte à un procédé de fabrication d'un moule (10) de galvanoplastie ou de croissance métallique d'une pièce d'horlogerie (31, 32) ou d'une pièce de joaillerie (31, 32), comprenant les étapes consistant à :
- se munir d'un substrat de base (11),
- déposer au moins une couche de résine photosensible (13),
- irradier la résine photosensible (13) pour apporter une première dose d'énergie d'irradiation prédéterminée à une première profondeur (P1) dans la résine photosensible (13),
caractérisé en ce que l'étape d'irradiation comprend, après avoir irradié la première portion de la résine photosensible (13), un ajustement et/ou une modification d'une caractéristique d'irradiation, pour apporter une deuxième dose d'énergie d'irradiation prédéterminée à une deuxième profondeur (P2) dans la résine photosensible (13).

## Description

### Domaine technique de l'invention

La présente invention concerne de manière générale la fabrication de moules de galvanoplastie ou de croissance métallique qui seront ensuite utilisés pour fabriquer des pièces d'horlogerie ou des pièces de joaillerie par galvanoplastie, électrodéposition, croissance métallique, croissance catalytique ou autocatalytique. De tels moules sont typiquement fabriqués selon des procédés qui font intervenir de la photolithographie pour irradier une résine photosensible et créer ensuite une empreinte dans la résine photosensible.

### État de la technique

Il est connu dans les procédés de fabrication de moules de galvanoplastie ou de croissance métallique d'interposer un masque (typiquement une plaque en verre revêtue d'un film métallique ensuite gravé) entre une source lumineuse et la résine photosensible. Cependant, un tel masque requiert une fabrication spécifique et on doit changer de masque à chaque fois que l'on veut fabriquer un moule pour une nouvelle pièce d'horlogerie ou une nouvelle pièce de joaillerie, ce qui nuit évidemment à la flexibilité du procédé de fabrication et/ou augmente les coûts de fabrication.

Il est également connu dans l'art antérieur WO 2023/012035 A1 de pouvoir irradier de la résine photosensible avec un rayon laser ou un faisceau d'électrons. En contrepartie, cette manière de faire nécessite un temps important pour irradier totalement la surface désirée de la résine photosensible. De plus, une fois la résine photosensible irradiée, on peut prévoir de la développer dans un solvant de révélation spécifique, formant ainsi des empreintes et des flancs dans la résine. Il peut être constaté que les flancs des empreintes ne sont pas parfaitement conformes à la géométrie voulue (on peut constater des écarts de perpendicularité, de planéité...), si bien que la géométrie des pièces d'horlogerie ou des pièces de joaillerie peut être négativement affectée.

### Exposé de l'invention

Un but de la présente invention est de répondre aux inconvénients de l'art antérieur mentionnés ci-dessus et en particulier, tout d'abord, de proposer un procédé de fabrication d'un moule de galvanoplastie ou de croissance métallique d'une pièce d'horlogerie ou d'une pièce de joaillerie qui permette de fabriquer ensuite une pièce d'horlogerie ou une pièce de joaillerie avec une grande précision, et/ou qui soit flexible, et/ou qui soit rapide, et/ou qui permette de changer de référence de fabrication sans surcoûts importants.

Pour cela un premier aspect de l'invention concerne un procédé de fabrication d'un moule de galvanoplastie ou de croissance métallique d'une pièce d'horlogerie ou d'une pièce de joaillerie, comprenant les étapes consistant à :
- se munir d'un substrat de base,
- déposer au moins une couche de résine photosensible sur le substrat de base,
- irradier la résine photosensible pour apporter une première dose d'énergie d'irradiation prédéterminée à une première portion de la résine photosensible située à une première profondeur dans la résine photosensible,
caractérisé en ce que l'étape d'irradiation comprend, après avoir irradié la première portion de la résine photosensible, un ajustement et/ou une modification d'une caractéristique d'irradiation, pour apporter une deuxième dose d'énergie d'irradiation prédéterminée à une deuxième portion de la résine photosensible située à une deuxième profondeur dans la résine photosensible.

Selon cette mise en oeuvre, on peut prévoir de faire plusieurs irradiations séquentielles ou successives, en changeant au moins une caractéristique d'irradiation de sorte à spécifiquement irradier la résine à une profondeur particulière. On peut ainsi compenser des phénomènes de diffraction, réflexion, absorption et de distribution de l'énergie du faisceau lumineux (exemple : forme gaussienne du laser) au sein de la résine pour garantir une géométrie particulière (en particulier selon une direction de pénétration de l'irradiation dans la résine) des flancs de l'empreinte qui sera formée après développement de la résine. Selon un exemple particulier, on peut obtenir des flancs qui présentent une verticalité précise (à ± 1 ° par exemple), même si la couche de résine est épaisse (par exemple plus de 300 µm d'épaisseur, ou plus de 400 µm d'épaisseur, ou plus de 500 µm d'épaisseur, ou plus de 600 µm d'épaisseur). On peut très bien prévoir d'irradier plusieurs fois la même zone de résine (avec donc à chaque fois un réglage particulier pour irradier de manière préférée une profondeur particulière).

Selon un mode de réalisation, l'invention peut se rapporter à un procédé de fabrication d'un moule de galvanoplastie ou de croissance métallique d'une pièce d'horlogerie ou d'une pièce de joaillerie, comprenant les étapes consistant à :
- se munir d'un substrat de base,
- déposer au moins une couche de résine photosensible sur le substrat,
- irradier une première portion de la résine photosensible,
caractérisé en ce que l'étape d'irradiation comprend, après avoir irradié la première portion de la résine photosensible, un ajustement et/ou une modification d'une focalisation d'un rayonnement émis lors de l'irradiation, en particulier une modification d'une position d'un plan de focalisation du rayonnement émis, pour irradier une deuxième portion de la résine photosensible.

Selon un mode de réalisation, l'invention peut se rapporter à un procédé de fabrication d'un moule de galvanoplastie ou de croissance métallique d'une pièce d'horlogerie ou d'une pièce de joaillerie, comprenant les étapes consistant à :
- se munir d'un substrat de base,
- déposer au moins une couche de résine photosensible sur le substrat,
- irradier une première portion de la résine photosensible,
caractérisé en ce que l'étape d'irradiation comprend, après avoir irradié la première portion de la résine photosensible, un ajustement et/ou une modification d'une énergie d'irradiation ou d'une puissance d'irradiation pour irradier une deuxième portion de la résine photosensible.

Le procédé de fabrication peut être défini par les caractéristiques suivantes, prises individuellement ou en combinaison.

Selon un mode de réalisation :
- l'irradiation de la première portion de ladite au moins une couche de résine photosensible est effectuée en projetant sur ladite au moins une couche de résine photosensible un premier motif d'irradiation correspondant à au moins une partie d'une première pièce d'horlogerie ou de joaillerie,
- et après l'ajustement et/ou la modification de l'irradiation, le procédé comprend l'irradiation d'au moins une autre portion de ladite au moins une couche de résine photosensible en projetant sur ladite au moins une couche de résine photosensible un deuxième motif d'irradiation correspondant à au moins une partie d'une deuxième pièce d'horlogerie ou de joaillerie.

Selon la mise en oeuvre ci-dessus, l'irradiation selon le premier motif est effectuée « d'un seul tenant » c'est-à-dire qu'on irradie en une seule fois toute une partie de la résine photosensible. Ainsi, l'irradiation demande moins de temps que dans le cas où on utilise un rayon ou un faisceau que l'on déplace pour irradier ladite au moins une première portion. Autrement dit, le premier motif projeté présente une surface supérieure à celle d'un rayon de lumière ou d'électrons et l'irradiation est effectuée en une seule fois. On peut noter que l'irradiation selon le premier motif est exempte d'utilisation d'un masque physique intercalé entre la source lumineuse et la résine photosensible. Autrement dit, l'irradiation selon le premier motif est exempte d'étape de déplacement ou de positionnement ou de création d'un masque (typiquement réalisé en un panneau ou en une plaque, comme une plaque de verre revêtue et gravée au motif à irradier). Enfin, selon cette mise en oeuvre, il est proposé de modifier le motif d'irradiation entre le premier motif irradiation et le deuxième motif irradiation, ce qui augmente la flexibilité du procédé.

Selon un mode de réalisation, la projection du premier motif d'irradiation et la projection du deuxième motif d'irradiation sont séparées par une période d'arrêt de l'irradiation.

Selon un mode de réalisation, la projection du premier motif d'irradiation et la projection du deuxième motif d'irradiation sont effectuées à la suite l'une de l'autre, de préférence sans période d'arrêt de l'irradiation.

Selon un mode de réalisation, la projection du premier motif d'irradiation et/ou la projection du deuxième motif d'irradiation comprend la génération d'une image numérique à projeter.

Selon un mode de réalisation, la projection du premier motif d'irradiation et/ou la projection du deuxième motif d'irradiation comprend l'utilisation d'une valve lumineuse et/ou d'un miroir et/ou d'un modulateur de lumière et/ou d'un afficheur à cristaux liquides. Selon certaines variantes de ce mode de réalisation, on peut considérer que l'on emploie un masque numérique (par exemple des cristaux liquides) adaptatif ou dynamique pour créer le premier motif d'irradiation ou le deuxième motif d'irradiation.

Selon un mode de réalisation, la projection du premier motif d'irradiation et/ou la projection du deuxième motif d'irradiation comprend l'irradiation simultanée d'une surface d'un seul tenant supérieure à 0.0001 mm², de préférence supérieure à 0.001 mm², de préférence supérieure à 0,1 mm², de préférence supérieure à 0,3 mm², de préférence supérieure à 0,5 mm², de préférence supérieure à 0,7 mm². Autrement dit, la surface irradiée d'un seul tenant est supérieure à celle d'un spot ou d'un point d'un faisceau mobile d'irradiation directe qui se déplace par rapport à la résine pour l'irradier.

Selon un mode de réalisation, le premier motif d'irradiation et/ou le deuxième motif d'irradiation présente un contour avec au moins une arête, et/ou au moins une portion rectiligne, et/ou au moins une saillie, et/ou au moins une forme en creux par rapport au reste du contour. Autrement dit, le premier motif d'irradiation et/ou le deuxième motif d'irradiation présente une forme ou un contour ou un périmètre complexe qui correspond à au moins une portion de la forme ou du contour ou du périmètre respectivement de la première pièce d'horlogerie ou de joaillerie ou de la deuxième pièce d'horlogerie ou de joaillerie. En d'autres termes, le premier motif d'irradiation et/ou le deuxième motif d'irradiation n'est pas un spot ou un point lumineux d'un rayon d'irradiation collimaté ou focalisé et qui se déplace pour irradier la résine photosensible.

Selon un mode de réalisation, la première portion de ladite au moins une couche de résine photosensible et ladite au moins une autre portion de ladite au moins une couche de résine photosensible sont distinctes, par exemple séparées par une distance prédéterminée ou agencées sur deux substrats de base différents ou agencées sur deux couches de résine photosensible différentes. Cela permet de former des motifs distincts pour des empreintes distinctes destinées à fabriquer des pièces distinctes.

Selon un mode de réalisation, le procédé de fabrication comprend une étape, effectuée de préférence entre l'irradiation de la première portion et l'irradiation de la deuxième portion, consistant à imposer un déplacement relatif entre une source d'irradiation et ledit au moins un substrat de base ou ladite au moins une couche de résine photosensible, entre l'irradiation de la première portion de ladite au moins une couche de résine photosensible et l'irradiation de ladite au moins une autre portion de ladite au moins une couche de résine photosensible. Une fois la première portion irradiée, le substrat de base et/ou la résine photosensible et/ou la source d'irradiation est déplacé(e) pour pouvoir irradier la deuxième portion. Alternativement, le déplacement relatif, entre la source d'irradiation et ledit au moins un substrat de base ou ladite au moins une couche de résine photosensible, et l'irradiation peuvent être faits en continu : le substrat se déplace en continu et l'image est changée au fur et à mesure. L'image peut aussi rester inchangée, pour « lisser » les bords des motifs via le déplacement relatif (exposition continue avec un pattern).

Selon un mode de réalisation, l'ajustement et/ou la modification de l'irradiation comprend au moins l'un de :
- un ajustement et/ou une modification d'une focalisation d'un rayonnement émis lors de l'irradiation, comme par exemple une modification de la position relative d'un plan focal du rayonnement émis par rapport à une surface externe de la résine photosensible,
- un ajustement et/ou une modification d'une longueur d'onde d'un rayonnement émis lors de l'irradiation,
- un ajustement et/ou une modification d'une résolution d'un rayonnement émis lors de l'irradiation,
- un ajustement et/ou une modification d'une puissance d'irradiation ou d'une énergie d'irradiation,
- un ajustement et/ou une modification d'une profondeur de champ, et/ou une modification d'une ouverture d'irradiation et/ou une modification d'une ouverture de diaphragme. La même surface de la résine photosensible est irradiée plusieurs fois, mais avec des ajustements ou modifications entre chaque passe, pour irradier spécifiquement une couche ou une tranche spécifique dans l'épaisseur de la résine photosensible.

Selon un mode de réalisation, entre l'irradiation de la première portion et l'irradiation de la deuxième portion, l'ajustement et/ou la modification de la focalisation d'un rayonnement émis lors de l'irradiation, est une modification de la position relative du plan focal du rayonnement émis par rapport à une surface externe de la résine photosensible d'au moins 10µm, de préférence d'au moins 25µm, de préférence d'au moins 50µm, de préférence d'au moins 80 µm, de préférence d'au moins 100 µm, de préférence d'au moins 125 µm, de préférence d'au moins 150 µm, de préférence d'au moins 175 µm.

Selon un mode de réalisation, l'ajustement et/ou la modification de la focalisation d'un rayonnement émis lors de l'irradiation est accompagnée d'un ajustement et/ou d'une modification d'une puissance d'irradiation ou d'une énergie d'irradiation.

Selon un mode de réalisation :
- une énergie d'irradiation est augmentée lorsque la position relative du plan focal du rayonnement émis par rapport à une surface externe de la résine photosensible conduit à irradier une portion de ladite couche de résine photosensible plus profonde que la portion de ladite couche de résine photosensible précédemment irradiée, ou
- une énergie d'irradiation est diminuée lorsque la position relative du plan focal du rayonnement émis par rapport à une surface externe de la résine photosensible conduit à irradier une portion de ladite couche de résine photosensible moins profonde que la portion de ladite couche de résine photosensible précédemment irradiée. Selon cette mise en oeuvre, l'absorption de la résine photosensible est prise en compte, et plus la passe d'irradiation est effectuée pour irradier une grande profondeur, plus on augmente l'énergie d'irradiation.

Selon un mode de réalisation, entre l'irradiation de la première portion et l'irradiation de la deuxième portion, l'ajustement et/ou la modification de la longueur d'onde du rayonnement émis lors de l'irradiation est effectué pour :
- irradier la première portion de la résine photosensible située à la première profondeur dans la résine photosensible avec une première longueur d'onde,
- irradier la deuxième portion de la résine photosensible située à la deuxième profondeur, supérieure à la première profondeur, dans la résine photosensible avec une deuxième longueur d'onde supérieure à la première longueur d'onde. Un rayonnement avec une grande longueur d'onde va pénétrer plus profondément dans la résine.

Selon un mode de réalisation, la première longueur d'onde et la deuxième longueur d'onde sont choisies dans une plage de valeur allant de 300 nm à 405 nm voire 420 nm, et typiquement de 365 nm à 385 nm

Selon un mode de réalisation, l'exposition est effectuée avec un faisceau comprenant plusieurs longueurs d'onde. En termes d'énergie lumineuse, on peut prévoir que le faisceau apporte un premier pourcentage d'énergie avec une longueur d'onde de 365nm, un deuxième pourcentage d'énergie avec une longueur d'onde de 380nm, un troisième pourcentage d'énergie avec une longueur d'onde de 395nm, un quatrième pourcentage d'énergie avec une longueur d'onde de 405nm. On peut prévoir de choisir des longueurs d'onde et/ou des pourcentages autres que les longueurs d'onde / pourcentages susmentionnés en fonction de la profondeur d'irradiation, de l'épaisseur de substrat, du type de résine...

Selon un mode de réalisation, l'ajustement et/ou la modification de la résolution du rayonnement émis lors de l'irradiation est effectuée pour ajuster la résolution dans une plage de valeurs allant de 0,1 µm à 15 µm et par exemple de 0,1 µm à 10 µm ou 5 µm et plus particulièrement de 0,4 µm à 5 µm.

Selon un mode de réalisation, l'ajustement et/ou la modification de la puissance d'irradiation ou de l'énergie d'irradiation est effectué pour :
- irradier la première portion de la résine photosensible située à la première profondeur dans la résine photosensible avec une première puissance d'irradiation ou une première énergie d'irradiation,
- irradier la deuxième portion de la résine photosensible située à la deuxième profondeur, supérieure à la première profondeur, dans la résine photosensible avec une deuxième puissance d'irradiation ou une deuxième énergie d'irradiation supérieure à respectivement la première puissance d'irradiation ou la première énergie d'irradiation.

Selon un mode de réalisation, l'ajustement et/ou la modification d'une caractéristique d'irradiation effectué entre l'irradiation la première portion de la résine photosensible et de la deuxième portion de la résine photosensible est effectué de sorte à ajuster un angle des flancs de la résine photosensible irradiée dans une plage prédéterminée et en particulier une verticalité des flancs de la résine photosensible dans une plage prédéterminée, par exemple de 89° à 91°, correspondant à une erreur de 4 µm pour une épaisseur de 250 µm.

Selon un mode de réalisation, le procédé de fabrication comprend au moins une étape consistant à texturer ou développer ladite au moins une couche de résine photosensible pour former au moins une empreinte pour former la pièce d'horlogerie ou la pièce de joaillerie, ou une partie de cette pièce.

Selon un mode de réalisation, l'irradiation de la première portion de la résine photosensible et l'irradiation de la deuxième portion de la résine photosensible sont effectuées à la suite l'une de l'autre, avec ou sans interruption de l'irradiation. L'ajustement de la caractéristique d'irradiation est dynamique.

Selon un mode de réalisation, l'irradiation de la première portion de la résine photosensible et l'irradiation de la deuxième portion de la résine photosensible sont effectuées au moins partiellement simultanément l'une avec l'autre. Selon un mode de réalisation, l'irradiation de la première portion de la résine photosensible avec une première longueur d'onde est effectuée au moins partiellement simultanément avec l'irradiation de la deuxième portion de la résine photosensible avec une deuxième longueur d'onde.

Selon un mode de réalisation, le procédé est exempt d'étape de mise en place / déplacement / fabrication d'un masque physique.

Selon un mode de réalisation, le procédé peut être totalement exempt d'étape consistant à projeter et déplacer un point d'irradiation ou un rayon lumineux sur la résine. Toutefois, il n'est pas exclu que le procédé puisse comprendre une étape consistant à projeter et déplacer un point d'irradiation ou un rayon lumineux sur la résine pour irradier seulement une partie spécifique de la résine à irradier.

Selon un mode de réalisation, le procédé comprend une étape consistant à déplacer, déformer, ajuster, modifier un contour ou une surface du premier motif d'irradiation pour obtenir le deuxième motif d'irradiation. Selon un mode de réalisation, l'étape consistant à déplacer, déformer, ajuster, modifier un contour ou une surface du premier motif d'irradiation pour obtenir le deuxième motif d'irradiation est dynamique, ou continue, ou sans interruption de l'irradiation.

Selon un mode de réalisation, l'irradiation peut être effectuée avec des rayons de lumière UV, des rayons de lumière visible, de rayon infrarouge, des rayons d'électrons, des rayons de lumière laser.

Selon un mode de réalisation, le procédé comprend une étape consistant à déposer une deuxième couche de résine pour former un moule multiniveau.

Selon un mode de réalisation, le procédé comprend une étape, par exemple préliminaire, consistant à déposer une couche conductrice ou d'amorçage, typiquement sur au moins une surface de base du substrat de base.

Selon un mode de réalisation, le procédé comprend une étape consistant à déposer au moins une couche de résine supplémentaire, et une étape consistant à irradier au moins une partie de cette résine supplémentaire, typiquement selon les mises en oeuvre décrites ci-dessus. La couche de résine supplémentaire, une fois irradiée, est typiquement développée pour former des empreintes ou une texturation particulière.

Selon un mode de réalisation la résine est du type SU-8.

Selon un mode de réalisation la résine est déposée à la tournette (Spin coating), ou sous forme d'un film sec (couche lamina).

Un deuxième aspect de l'invention se rapporte à un procédé de fabrication d'une pièce d'horlogerie ou d'une pièce de joaillerie, comprenant :
- la fabrication d'un moule de galvanoplastie ou de croissance métallique selon le premier aspect,
- au moins une étape de galvanoplastie ou de croissance métallique dans le moule pour former la pièce d'horlogerie ou la pièce de joaillerie.

Selon un mode de réalisation, la pièce d'horlogerie peut être une pièce d'un mouvement ou une pièce de décoration, comme par exemple une roue dentée d'horlogerie, une roue d'échappement, une ancre, un pont d'horlogerie, un index, une aiguille...

Selon un mode de réalisation, la pièce de joaillerie peut être une pièce d'un fermoir ou d'une articulation d'un bijou, comme par exemple un chaton, un pêne, une gâche, un moyeu d'articulation.

Selon un mode de réalisation, le procédé de fabrication d'une pièce d'horlogerie ou d'une pièce de joaillerie comprend une étape consistant à faire une électrodéposition avec une mise sous tension d'une couche conductrice de base.

Selon un mode de réalisation, le procédé de fabrication d'une pièce d'horlogerie ou d'une pièce de joaillerie comprend une étape consistant à faire une déposition catalytique ou auto catalytique à partir de couche catalytique de base.

Selon un mode de réalisation, le procédé de fabrication d'une pièce d'horlogerie ou d'une pièce de joaillerie comprend une étape consistant à dissoudre le moule et/ou à libérer la pièce d'horlogerie ou la pièce de joaillerie.

Selon un mode de réalisation, le procédé de fabrication d'une pièce d'horlogerie ou d'une pièce de joaillerie comprend une étape consistant à usiner / rectifier / mettre à niveau une face du moule.

Selon un mode de réalisation, la pièce d'horlogerie ou la pièce de joaillerie peut être en nickel, en alliage de nickel phosphore, en or, et de manière générale en toute matière ou métal pouvant être électrodéposé(e) et/ou déposé(e) de manière catalytique.

### Description des figures

D'autres caractéristiques et avantages de la présente invention apparaîtront plus clairement à la lecture de la description détaillée qui suit de mode(s) de réalisation de l'invention donné(s) à titre d'exemple(s) nullement limitatif(s) et illustré(s) par les dessins annexés, dans lesquels :
[fig. 1] représente une pièce d'horlogerie pouvant être fabriquée avec un moule de galvanoplastie ou de croissance métallique ;
[fig. 2] représente une première étape d'un procédé de fabrication d'un moule de galvanoplastie ou de croissance métallique en se munissant d'un substrat de base ;
[fig. 3] représente une deuxième étape du procédé de fabrication en déposant une couche de résine photosensible sur le substrat de base ;
[fig. 4] représente une troisième étape du procédé de fabrication en irradiant une première portion de la couche de résine photosensible, selon une première variante ;
[fig. 5] représente une quatrième étape du procédé de fabrication en irradiant une deuxième portion de la couche de résine photosensible, selon la première variante;
[fig. 6] représente une cinquième étape du procédé de fabrication en développant la couche de résine photosensible pour obtenir un moule de de galvanoplastie ou de croissance métallique pour la fabrication d'une pièce d'horlogerie ou d'une pièce de joaillerie;
[fig. 7] représente une première étape de fabrication d'une pièce d'horlogerie ou d'une pièce de joaillerie en utilisant le moule de la figure 6 ;
[fig. 8] représente une deuxième étape de fabrication d'une pièce d'horlogerie ou d'une pièce de joaillerie en supprimant la résine photosensible du substrat de base ;
[fig. 9] représente les pièces d'horlogerie ou de joaillerie obtenus une fois libérées du substrat de base ;
[fig. 10] représente une première étape d'une deuxième variante des étapes d'irradiation des figures 4 et 5 du procédé de fabrication;
[fig. 11] représente une deuxième étape de la deuxième variante des étapes d'irradiation des figures 4 et 5 du procédé de fabrication;
[fig. 12] représente une première étape d'une troisième variante des étapes d'irradiation des figures 4 et 5 du procédé de fabrication;
[fig. 13] représente une deuxième étape de la troisième variante des étapes d'irradiation des figures 4 et 5 du procédé de fabrication.

### Description détaillée de mode(s) de réalisation

La figure 1 représente une roue d'échappement formant une pièce d'horlogerie pouvant être fabriquée avec un moule de galvanoplastie ou de croissance métallique. En effet, la roue d'échappement de la figure 1 est une pièce plane de faible épaisseur (par exemple avec une épaisseur comprise entre 80 µm et 500 µm), et peut être fabriquée par galvanoplastie ou croissance métallique, selon un procédé généralement connu sous le nom UV-LIGA (un procédé de fabrication de microstructures par photolithographie et électroformage. Ce procédé utilise une source de lumière ultraviolette (UV) pour exposer un résist photo, généralement une résine SU-8 afin de créer des empreintes dans lesquelles on peut former par électrodéposition des pièces).

La roue d'échappement de la figure 1 peut typiquement être réalisée en métal, comme du nickel, un alliage de nickel phosphore, de l'or... L'exemple de la figure 1 est une roue d'échappement, mais on peut prévoir de fabriquer toute autre pièce d'horlogerie, comme une ancre, un pont d'horlogerie, un index, une aiguille... On peut aussi prévoir de fabriquer une pièce de joaillerie comme par exemple un chaton, une pièce d'un fermoir ou d'une articulation d'un bijou, comme par exemple un pêne, une gâche, un moyeu d'articulation...

La figure 2 représente une première étape d'un procédé de fabrication d'un moule de galvanoplastie ou de croissance métallique en se munissant d'un substrat de base 11 recouvert d'une couche conductrice 12. Le substrat de base 11 est typiquement une plaquette de silicium, mais on peut prévoir tout autre type de substrat de base. La couche conductrice 12 peut être une fine couche d'or déposée par dépôt physique en phase vapeur (ou PVD pour l'anglais physical vapor déposition). La couche 12 peut être alternativement une couche d'amorçage prévue pour provoquer ou favoriser une déposition et une croissance catalytique, sans courant électrique de déposition (procédé « electroless »).

La figure 3 représente une deuxième étape du procédé de fabrication en déposant une couche de résine photosensible 13 sur le substrat de base 11 (plus particulièrement sur la couche conductrice 12 du substrat de base 11). On peut prévoir par exemple de déposer une résine SU-8 qui est une résine photosensible négative couramment utilisée dans le domaine considéré. On peut prévoir un dépôt à la tournette (spin coating) ou de déposer un film « prêt à déposer ». La résine SU-8 présente un pic d'absorption ou de sensibilité maximale qui se situe dans l'ultraviolet, pour une longueur d'onde de 365 nm. Cependant, cette résine est également réactive à d'autres longueurs d'onde.

La figure 4 représente une troisième étape du procédé de fabrication en irradiant une première portion de la couche de résine photosensible 13, selon une première variante. Dans cette première variante, un dispositif d'irradiation 20 est positionné en regard de la couche de résine photosensible 13 et un premier motif PM est projeté sur la couche de résine photosensible 13, pour irradier en une seule fois toute une première portion de la couche de résine photosensible 13. Le dispositif d'irradiation 20 comprend typiquement une ou plusieurs sources d'irradiation (des diodes lumineuses, ou UV, ou lumineuses...), des organes optiques (des miroirs, des lentilles...) pour pouvoir générer un motif à projeter sur la résine photosensible.

Typiquement, le premier motif PM projeté sur la couche de résine photosensible 13 peut correspondre à la roue d'échappement de la figure 1 pour irradier en une seule fois toute la résine photosensible 13 nécessaire pour former une empreinte correspondant à la roue d'échappement de la figure 1. On peut toutefois prévoir de n'irradier qu'une partie de la pièce à former. Dans ce cas, le premier motif PM projeté sur la couche de résine photosensible 13 correspondrait à une partie seulement de la roue d'échappement de la figure 1.

On peut noter que le dispositif d'irradiation 20 ne comprend pas de masque à intercaler entre une source lumineuse du dispositif d'irradiation 20 et la couche de résine photosensible 13. En particulier, on peut noter que pour cette étape d'irradiation de la première portion de résine à la figure 4, aucun masque physique (un panneau ou une plaque gravée pour laisser passer la lumière) n'est utilisé.

Pour générer le premier motif PM, le dispositif d'irradiation 20 est prévu pour générer une image qui correspond au premier motif. En particulier, on peut utiliser dans le dispositif d'irradiation 20 au moins une valve lumineuse et/ou au moins un miroir et/ou un modulateur de lumière et/ou un afficheur à cristaux liquides. En particulier, en commandant spécifiquement au moins une valve lumineuse dans un jeu de plusieurs valves lumineuses et/ou au moins un miroir dans un jeu de plusieurs miroirs, ou un modulateur de lumière et/ou un afficheur à cristaux liquides, on peut créer le premier motif.

La figure 5 représente une quatrième étape du procédé de fabrication en irradiant une deuxième portion de la couche de résine photosensible 13, selon la première variante. En effet, après avoir irradié la première portion de la couche de résine photosensible 13, le procédé comprend une étape consistant à projeter un deuxième motif DM pour irradier une deuxième portion de la couche de résine photosensible 13, typiquement pour pouvoir former une empreinte dans la couche de résine photosensible 13 correspondant à une deuxième pièce d'horlogerie ou de joaillerie, différente de la première pièce correspondant au premier motif PM.

A cet effet, pour générer le deuxième motif DM, le dispositif d'irradiation 20 est prévu pour générer une image qui correspond au deuxième motif DM. En particulier, on peut commander spécifiquement au moins une valve lumineuse dans un jeu de plusieurs valves lumineuses et/ou au moins un miroir dans un jeu de plusieurs miroirs, ou un modulateur de lumière et/ou un afficheur à cristaux liquides, pour créer le deuxième motif DM.

Ainsi, en modifiant la configuration du dispositif d'irradiation 20 dynamiquement ou à tout le moins entre les étapes des figures 4 et 5, on peut modifier le motif d'irradiation pour former un premier motif PM ou un deuxième motif DM chacun correspondant à une pièce spécifique à fabriquer. On peut aussi prévoir de déplacer le substrat de base 11 et/ou le dispositif d'irradiation 20 entre les étapes des figures 4 et 5, pour former un premier motif PM et un deuxième motif DM bien distincts.

La figure 6 représente une cinquième étape du procédé de fabrication en développant la couche de résine photosensible 13 pour obtenir un moule de de galvanoplastie ou de croissance métallique pour la fabrication d'une pièce d'horlogerie ou d'une pièce de joaillerie. Plus en détail, on peut prévoir de baigner la résine dans un solvant de révélation spécifique, et on peut aussi prévoir une exposition plasma oxygène et CF4 pour enlever les résidus dans les motifs ou empreintes développés.

La figure 7 représente une première étape de fabrication d'une pièce d'horlogerie 31, 32 (ou d'une pièce de joaillerie) en utilisant le moule de la figure 6. On peut prévoir une croissance galvanique, ou une croissance catalytique ou autocatalytique.

La figure 8 représente une deuxième étape de fabrication d'une pièce d'horlogerie 31, 32 (ou d'une pièce de joaillerie) en supprimant la résine photosensible 13 du substrat de base 11, par exemple avec un plasma CF4.

La figure 9 représente les pièces d'horlogerie 31 et 32 (ou de joaillerie) obtenues une fois libérées du substrat de base (par exemple par dissolution du substrat de base 11 en silicium dans un bain KOH, et gravure de la couche conductrice 12).

La figure 10 représente une première étape d'une deuxième variante des étapes d'irradiation des figures 4 et 5 du procédé de fabrication. En effet, en combinaison ou en alternative des étapes d'irradiation des figures 4 et 5, on peut prévoir les étapes consistant à :
- irradier la résine photosensible 13 pour apporter une première dose d'énergie d'irradiation prédéterminée à une première partie de la résine photosensible 13 située à une première profondeur P1 dans la résine photosensible 13,
- après avoir irradié la première partie de la résine photosensible 13, on effectue un ajustement et/ou une modification d'une caractéristique d'irradiation, pour apporter une deuxième dose d'énergie d'irradiation prédéterminée à une deuxième partie de la résine photosensible 13 située à une deuxième profondeur P2 dans la résine photosensible 13. L'ajustement et/ou la modification d'une caractéristique d'irradiation peut tout aussi bien être prévue pour effectuer l'irradiation d'un motif complet d'un seul tenant, qui pour effectuer l'irradiation avec un faisceau d'irradiation, statique ou dynamique (qui se déplace).

Concrètement, la figure 10 représente l'irradiation de la première partie de la résine photosensible 13 avec des premiers paramètres optiques : une première focalisation f1, et/ou une première profondeur de champ DoF1, et/ou une première longueur d'onde λ1, et/ou une première puissance d'irradiation P1, et/ou une première énergie d'irradiation E1, et/ou un premier temps d'irradiation T1, et/ou un premier contour d'irradiation C1... Cette première configuration permet d'apporter une première dose d'énergie d'irradiation prédéterminée à la première partie de la résine photosensible 13 située à la première profondeur P1.

Il est entendu que le reste de la colonne ou de l'épaisseur de résine photosensible 13 est également irradié. Cependant, la distribution spatiale d'énergie d'irradiation n'est pas homogène sur toute l'épaisseur de la résine 13, et cela peut conduire à obtenir des flancs de la résine une fois développée qui ne présentent pas une verticalité souhaitée. On peut aussi noter qu'une seule exposition ne permet pas de définir ou garantir une orientation des flancs souhaitée (par exemple une inclinaison par rapport à la verticale de la figure 10).

Pour pallier ces inconvénients, la figure 11 représente une deuxième étape de la deuxième variante des étapes d'irradiation des figures 4 et 5 du procédé de fabrication. Concrètement, la figure 11 représente l'irradiation de la deuxième partie de la résine photosensible 13 avec des deuxièmes paramètres optiques : une deuxième focalisation f2, et/ou une deuxième profondeur de champ DoF2, et/ou une deuxième longueur d'onde λ2, et/ou une deuxième puissance d'irradiation P2, et/ou une deuxième énergie d'irradiation E2, et/ou un deuxième temps d'irradiation T2, et/ou un deuxième contour d'irradiation C2... Cette deuxième configuration permet d'apporter une deuxième dose d'énergie d'irradiation prédéterminée à la deuxième partie de la résine photosensible 13 située à la deuxième profondeur P2. Il est entendu que le reste de la colonne ou de l'épaisseur de résine photosensible 13 est également irradié.

L'irradiation séquentielle de la résine photosensible 13 à différentes profondeurs rend possible d'obtenir des flancs latéraux des empreintes avec une orientation par rapport à la verticale très précise. On peut par exemple obtenir des flancs bien verticaux, même sur des épaisseurs importantes. On peut par exemple garantir ±1° d'orientation par rapport à la verticale.

Les étapes des figures 10 et 11 sont de préférence mises en oeuvre pour des couches de résine photosensible 13 épaisses, par exemple avec une épaisseur d'au moins 300 µm, 400µm, 500µ ou plus. On peut prévoir de faire plusieurs passes d'irradiation pour décaler par exemple la profondeur cible d'irradiation « optimale » ou « maximale » de 150 µm, ou 200µm au moins entre chaque passe.

La figure 12 représente une première étape d'une troisième variante des étapes d'irradiation des figures 4 et 5 du procédé de fabrication. La figure 12, introduite en tant que troisième variante, représente un cas particulier de la deuxième variante. En effet, la figure 12 représente l'irradiation de la première partie de la résine photosensible 13 avec des premiers paramètres optiques : une première focalisation f1 et, au moins une première longueur d'onde λ1 et/ou une première énergie d'irradiation E1. Cette première configuration permet d'apporter une première dose d'énergie d'irradiation prédéterminée à la première partie de la résine photosensible 13 située à la première profondeur P1. A titre d'exemple, si la résine photosensible 13 présente une épaisseur de 400 µm, on peut considérer que la première profondeur P1 est de 300µm, la première longueur d'onde λ1 est de 365 nm et/ou la première énergie d'irradiation E1 de 235 mJ/cm².

La figure 13 représente une deuxième étape de la troisième variante des étapes d'irradiation des figures 4 et 5 du procédé de fabrication. Concrètement, la figure 13 représente l'irradiation de la deuxième partie de la résine photosensible 13 avec des deuxièmes paramètres optiques : une deuxième focalisation f2, et au moins une deuxième longueur d'onde λ2, et/ou une deuxième énergie d'irradiation E2. Cette deuxième configuration permet d'apporter une deuxième dose d'énergie d'irradiation prédéterminée à la deuxième partie de la résine photosensible 13 située à la deuxième profondeur P2. Au titre de l'exemple donné ci-dessus, dans lequel la résine photosensible 13 présente une épaisseur de 400 µm, on peut considérer que la deuxième profondeur P2 est de 100µm, la deuxième longueur d'onde λ2 est choisie entre 365 nm et 405 nm, typiquement 365 nm, 380 nm, 395 nm ou 405 nm et/ou la deuxième énergie d'irradiation E2 est de 210 mJ/cm².

D'une manière générale, on peut prévoir d'augmenter de 10% l'énergie d'irradiation à chaque incrément en profondeur, pour compenser notamment les pertes dues à l'absorption de la résine dans les couches supérieures, et/ou de prendre une plus grande longueur d'onde à chaque incrément en profondeur, pour pénétrer plus facilement les couches supérieures.

A cet effet, comme le montrent les figures 12 et 13 le dispositif d'irradiation 20 peut être prévu pour ajuster un temps d'exposition, utiliser, parmi une pluralité de sources d'irradiation 21, des sources d'irradiation 21 ayant une longueur d'onde spécifique, ajuster un dispositif optique 22 pour filtrer (avec des filtres passe-haut ou passe-bas) une partie de l'irradiation émise, ajuster la position d'un plan focal, ajuster une ouverture de diaphragme... En conséquence, entre la première configuration de la figure 10 ou 12 et la deuxième configuration de la figure 11 ou 13, l'irradiation de la résine n'est pas maximale à la même profondeur, ce qui permet de garantir une réticulation de la résine 13 qui offrira, après le développement de la figure 6, des flancs parfaitement orientés verticalement, ou bien avec des effets d'orientation ou d'anglage maîtrisés.

### Application industrielle

Un procédé de fabrication d'un moule selon la présente invention, et la fabrication d'une pièce d'horlogerie ou d'une pièce de joaillerie, sont susceptibles d'application industrielle.

On comprendra que diverses modifications et/ou améliorations évidentes pour l'homme du métier peuvent être apportées aux différents modes de réalisation de l'invention décrits dans la présente description sans sortir du cadre de l'invention.

En particulier, on peut noter qu'entre la première configuration de la figure 10 ou 12 et la deuxième configuration de la figure 11 ou 13, l'irradiation peut être interrompue ou non, pendant que le dispositif d'irradiation 20 ajuste ou modifie les paramètres d'irradiation.

On a décrit la fabrication d'un moule simple niveau, mais on peut très bien appliquer la présente divulgation à un moule multi-niveaux. On peut aussi prévoir des étapes initiales, intermédiaires ou finales de cuisson, de chauffage, d'exposition à un plasma, d'usinage, de rectification, de dépôt de couches conductrices ou d'accroche... On peut prévoir d'utiliser d'autres résines photosensibles, d'autres sources d'irradiation... on peut aussi prévoir, en plus des étapes décrites, d'utiliser un masque physique pour d'autres besoins ou pour irradier la résine photosensible.

## Revendications

1. Procédé de fabrication d'un moule (10) de galvanoplastie ou de croissance métallique d'une pièce d'horlogerie (31, 32) ou d'une pièce de joaillerie (31, 32), comprenant les étapes consistant à :
- se munir d'un substrat de base (11),
- déposer au moins une couche de résine photosensible (13) sur le substrat de base (11),
- irradier la résine photosensible (13) pour apporter une première dose d'énergie d'irradiation prédéterminée à une première portion de la résine photosensible (13) située à une première profondeur (P1) dans la résine photosensible (13),
**caractérisé en ce que** l'étape d'irradiation comprend, après avoir irradié la première portion de la résine photosensible (13), un ajustement et/ou une modification d'une caractéristique d'irradiation, pour apporter une deuxième dose d'énergie d'irradiation prédéterminée à une deuxième portion de la résine photosensible (13) située à une deuxième profondeur (P2) dans la résine photosensible (13).

2. Procédé de fabrication selon la revendication 1 :
- dans lequel l'irradiation de la première portion de ladite au moins une couche de résine photosensible (13) est effectuée en projetant sur ladite au moins une couche de résine photosensible (13) un premier motif d'irradiation (PM) correspondant à au moins une partie d'une première pièce d'horlogerie ou de joaillerie (31, 32),
- et dans lequel après l'ajustement et/ou la modification de l'irradiation, le procédé comprend l'irradiation d'au moins une autre portion de ladite au moins une couche de résine photosensible (13) en projetant sur ladite au moins une couche de résine photosensible (13) un deuxième motif (DM) d'irradiation correspondant à au moins une partie d'une deuxième pièce d'horlogerie ou de joaillerie (31, 32).

3. Procédé de fabrication selon la revendication 2, dans lequel la première portion de ladite au moins une couche de résine photosensible (13) et ladite au moins une autre portion de ladite au moins une couche de résine photosensible (13) sont distinctes, par exemple séparées par une distance prédéterminée ou agencées sur deux substrats de base différents ou agencées sur deux couches de résine photosensible (13) différentes.

4. Procédé de fabrication selon la revendication 2 ou 3, comprenant une étape consistant à imposer un déplacement relatif entre une source d'irradiation et ledit au moins un substrat de base (11) ou ladite au moins une couche de résine photosensible (13), entre l'irradiation de la première portion de ladite au moins une couche de résine photosensible (13) et l'irradiation de ladite au moins une autre portion de ladite au moins une couche de résine photosensible (13).

5. Procédé de fabrication selon la revendication 1 à 4, dans lequel l'ajustement et/ou la modification de l'irradiation comprend au moins l'un de :
- un ajustement et/ou une modification d'une focalisation d'un rayonnement émis lors de l'irradiation, comme par exemple une modification de la position relative d'un plan focal du rayonnement émis par rapport à une surface externe de la résine photosensible (13),
- un ajustement et/ou une modification d'une longueur d'onde d'un rayonnement émis lors de l'irradiation,
- un ajustement et/ou une modification d'une résolution d'un rayonnement émis lors de l'irradiation,
- un ajustement et/ou une modification d'une puissance d'irradiation ou d'une énergie d'irradiation,
- un ajustement et/ou une modification d'une profondeur de champ, et/ou une modification d'une ouverture d'irradiation et/ou une modification d'une ouverture de diaphragme.

6. Procédé de fabrication selon la revendication 5, dans lequel, entre l'irradiation de la première portion et l'irradiation de la deuxième portion, l'ajustement et/ou la modification de la focalisation d'un rayonnement émis lors de l'irradiation, est une modification de la position relative du plan focal du rayonnement émis par rapport à une surface externe de la résine photosensible (13) d'au moins 10µm, de préférence d'au moins 25µm, de préférence d'au moins 50µm, de préférence d'au moins 80 µm, de préférence d'au moins 100 µm, de préférence d'au moins 125 µm, de préférence d'au moins 150 µm, de préférence d'au moins 175 µm.

7. Procédé de fabrication selon la revendication 5 ou 6, dans lequel l'ajustement et/ou la modification de la focalisation d'un rayonnement émis lors de l'irradiation est accompagnée d'un ajustement et/ou d'une modification d'une puissance d'irradiation ou d'une énergie d'irradiation.

8. Procédé de fabrication selon la revendication 8, dans lequel :
- une énergie d'irradiation est augmentée lorsque la position relative du plan focal du rayonnement émis par rapport à une surface externe de la résine photosensible (13) conduit à irradier une portion de ladite couche de résine photosensible (13) plus profonde que la portion de ladite couche de résine photosensible (13) précédemment irradiée, ou
- une énergie d'irradiation est diminuée lorsque la position relative du plan focal du rayonnement émis par rapport à une surface externe de la résine photosensible (13) conduit à irradier une portion de ladite couche de résine photosensible (13) moins profonde que la portion de ladite couche de résine photosensible (13) précédemment irradiée.

9. Procédé de fabrication selon l'une des revendications 5 à 8, dans lequel, entre l'irradiation de la première portion et l'irradiation de la deuxième portion, l'ajustement et/ou la modification de la longueur d'onde du rayonnement émis lors de l'irradiation est effectué pour :
- irradier la première portion de la résine photosensible (13) située à la première profondeur (P1) dans la résine photosensible (13) avec une première longueur d'onde,
- irradier la deuxième portion de la résine photosensible (13) située à la deuxième profondeur (P2), supérieure à la première profondeur (P1), dans la résine photosensible (13) avec une deuxième longueur d'onde supérieure à la première longueur d'onde.

10. Procédé de fabrication selon la revendication 9, dans lequel la première longueur d'onde et la deuxième longueur d'onde sont choisies dans une plage de valeur allant de 300 nm à 420 nm, et par exemple de 350 nm à 405nm.

11. Procédé de fabrication selon l'une des revendications 5 à 10, dans lequel l'ajustement et/ou la modification de la résolution du rayonnement émis lors de l'irradiation est effectuée pour ajuster la résolution dans une plage de valeurs allant de 0,1 µm à 15 µm et par exemple de 0,1 µm à 10 µm ou 5 µm.

12. Procédé de fabrication selon l'une des revendications 5 à 10, dans lequel l'ajustement et/ou la modification de la puissance d'irradiation ou de l'énergie d'irradiation est effectué pour :
- irradier la première portion de la résine photosensible (13) située à la première profondeur (P1) dans la résine photosensible (13) avec une première puissance d'irradiation ou une première énergie d'irradiation,
- irradier la deuxième portion de la résine photosensible (13) située à la deuxième profondeur (P2), supérieure à la première profondeur (P1), dans la résine photosensible (13) avec une deuxième puissance d'irradiation ou une deuxième énergie d'irradiation supérieure à respectivement la première puissance d'irradiation ou la première énergie d'irradiation.

13. Procédé de fabrication selon l'une des revendications 1 à 12, dans lequel l'ajustement et/ou la modification d'une caractéristique d'irradiation effectué entre l'irradiation la première portion de la résine photosensible (13) et de la deuxième portion de la résine photosensible (13) est effectué de sorte à ajuster un angle des flancs de la résine photosensible (13) irradiée dans une plage prédéterminée et en particulier une verticalité des flancs de la résine photosensible (13) dans une plage prédéterminée.

14. Procédé de fabrication selon l'une des revendications 1 à 13, comprenant au moins une étape consistant à texturer ladite au moins une couche de résine photosensible (13) pour former au moins une empreinte pour former la pièce d'horlogerie (31, 32) ou la pièce de joaillerie (31, 32).

15. Procédé de fabrication d'une pièce d'horlogerie (31, 32) ou d'une pièce de joaillerie (31, 32), comprenant :
- la fabrication d'un moule (10) de galvanoplastie ou de croissance métallique selon l'une des revendications 1 à 14,
- au moins une étape de galvanoplastie ou de croissance métallique dans le moule (10) pour former la pièce d'horlogerie (31, 32) ou la pièce de joaillerie (31, 32).
